# FASCICULE DE BREVET EUROPEEN

(11) **EP 0 686 209 B1**
(45) Date de publication et mention de la délivrance du brevet: **27.05.1998**
(21) Numéro de dépôt: 95902008.2
(22) Date de dépôt: 13.12.1994
(51) Int. Cl.: C23C 2/28

(54) **PROCEDE ET INSTALLATION DE TRAITEMENT CONTINU D'UNE BANDE D'ACIER GALVANISEE**
VERFAHREN UND VORRICHTUNG ZUR KONTINUIERLICHEN BEHANDLUNG EINES VERZINKTEN STAHLBANDES
PROCESS AND SYSTEM FOR THE CONTINUOUS TREATMENT OF A GALVANIZED STEEL STRIP

(30) Priorité: 24.12.1993 BE 9301453
(43) Date de publication de la demande: 13.12.1995
(73) Titulaire: CENTRE DE RECHERCHES METALLURGIQUES, B-1040 Bruxelles (BE); COCKERILL SAMBRE Société Anonyme dite:, B-4100 Liège (Seraing) (BE); Hoogovens Staal B.V., NL-1970 CA IJmuiden (NL); SIDMAR N.V., B-9042 Gent (BE)
(72) Inventeur: WILMOTTE, Stéphan, B-4050 Chaudfontaine (BE); DUBOIS, Michel, B-4100 Boncelles (BE); VAN PERLSTEIN, Erik, NL-1965 AE Heemskerk (NL); VANDENBRUAENE, Simon, B-9041 Gent (BE); BEGUIN, Michel, B-4550 Nandrin (BE)
(74) Mandataire: Lacasse, Lucien Emile
(86) Numéro de dépôt international: BE9400094
(87) Numéro de publication internationale: WO9518245

(56) Documents cités:
- WO-A-92/12271
- PATENT ABSTRACTS OF JAPAN vol. 11, no. 63 (C-406) 26 Février 1987 & JP,A,61 223 174 (SUMITOMO METAL IND) 3 Octobre 1986
- PATENT ABSTRACTS OF JAPAN vol. 11, no. 357 (C-458) 20 Novembre 1987 & JP,A,62 130 268 (KAWASAKI STEEL CORP) 12 Juin 1987
- DATABASE WPI Derwent Publications Ltd., London, GB; AN 85-294241 C47 'over-ageing and annealing aluminium plated steel sheet' & JP,A,55 085 623 (NISSHIN STEEL) 28 Octobre 1985
- DATABASE WPI Derwent Publications Ltd., London, GB; AN 93-005045 'high strength galvanised annealed sheet steel prodn.' & JP,A,4 333 552 (NIPPON STEEL CORP) 20 Novembre 1992
- PATENT ABSTRACTS OF JAPAN vol. 15, no. 248 (C-0843) 25 Juin 1991 & JP,A,03 079 748 (SUMITOMO METAL IND) 4 Avril 1991
- PATENT ABSTRACTS OF JAPAN vol. 4, no. 18 (C-1149) 6 Janvier 1994 & JP,A,05 247 619 (NIPPON STEEL CORP) 24 Septembre 1993
- METALLURGICAL AND MATERIALS TRANSACTIONS A PHYSICAL METALLURGY AND MATERIALS SCIENCE, vol.25A, no.10, Octobre 1994, WARRENDALE,PA,US pages 2101 - 2109 C.E. JORDAN 'interfacial layer development in hot-dip galvanneal coatings on interstitial free (if) steel'

## Description

La présente invention concerne un procédé de traitement continu d'une bande d'acier galvanisée, en particulier par galvannealing. Elle porte également sur une installation.

On sait que le traitement thermique connu sous le nom de galvannealing consiste à soumettre une bande d'acier galvanisée successivement à un chauffage, un maintien à température puis un refroidissement. Ce traitement doit assurer la diffusion du fer de la bande à travers le zinc du revêtement, jusqu'à atteindre une teneur comprise entre 7 % et 13 % dans ce revêtement. Ces valeurs définissent la gamme optimale de composition de l'alliage, hors de laquelle,si la teneur en fer est trop élevée, il se produit du poudrage à l'emboutissage, ou si la teneur en fer est trop faible, la soudabilité du produit n'est pas suffisante.

Actuellement, l'opération de galvannealing est effectuée dans une instalation où la bande décrit au moins deux passes verticales, à savoir une passe ascendante et une passe descendante. Typiquement, cette installation peut également être utilisée pour la fabrication d'une bande galvanisée conventionnelle.

Dans une opération de galvannealing classique, on dispose un four de chauffage et de maintien à température au-dessus du bain de galvanisation, immédiatement après le dispositif d'essorage constitué par des couteaux d'air. Ce four est généralement rétractable, parce qu'il n'est pas utilisé lors de la production de bandes galvanisées conventionnelles. Au-dessus de ce four est situé un premier dispositif de refroidissement, généralement un groupe de ventilateurs de soufflage d'air, de manière à ne pas endommager le revêtement sur les rouleaux de renvoi. L'ensemble du four et du dispositif de refroidissement déterminent la hauteur de la passe ascendante, qui ne dépasse généralement pas 50 mètres en raison des vibrations produites au niveau des couteaux d'air. Un second dispositif de refroidissement, par exemple un second groupe de ventilateurs, est habituellement placé au début de la passe descendante qui suit.

Dans une telle installation, la bande revêtue quitte le bain de zinc à une température d'environ 450°C à 480°C puis, après essorage par les couteaux d'air, elle subit l'opération de galvannealing par chauffage et maintien dans le four précité à une température comprise entre 460°C et 600°C suivant la nuance d'acier considérée. Elle est ensuite refroidie d'abord par un premier groupe de ventilateurs à la fin de la passe ascendante, puis au début de la passe descendante, jusqu'à une température appropriée en vue d'un traitement ultérieur de la bande revêtue.

Quant aux bandes galvanisées conventionnelles, elles subissent uniquement un refroidissement depuis environ 450°C à 480°C, qui est leur température après l'essorage, jusqu'à une température inférieure à 330°C au sommet de la passe ascendante, afin d'éviter le collage de la bande sur les rouleaux de renvoi. Le refroidissement se poursuit alors dans le second dispositif de refroidissement, situé au début de la passe descendante, jusqu'à la température requise pour un traitement ultérieur de la bande galvanisée.

Dans la pratique actuelle, lesdits moyens de chauffage de la bande comprennent un four à feu direct ou un four à induction. Ces moyens de chauffage sont capables de réaliser une augmentation de 50°C à 100°C de la température de la bande, avec une vitesse qui est cependant modérée et par exemple, pour une bande de 0,7 mm d'épaisseur, de 6°C/s dans un four équipé de brûleurs et de 30°C/s dans un four à induction à fréquence de 10 kHz. Par ailleurs le chauffage par brûleurs à gaz a un rendement énergétique faible, de l'ordre de 30 % tandis que avec les fours à induction classiques à bobines multispires, à flux longitudinal ou transversal, on peut être amené à corriger la distribution transversale irrégulière des températures.

De leur côté, les moyens de maintien à température sont généralement constitués d'un tunnel calorifugé, éventuellement équipé de moyens de chauffage, par exemple à l'électricité ou au gaz; ils occupent environ le quart de la hauteur du brin vertical ascendant. L'ensemble des fours de chauffage et de maintien doit être suffisamment long pour assurer une durée de séjour supérieure à 10 secondes, et de préférence supérieure à 15 secondes, à une température supérieure à 450°C.

Conçues de cette façon,les installations ne permettent pas de réaliser l'opération de galvannealing dans les conditions optimales: la vitesse peu élevée de chauffage de la bande galvanisée oblige à disposer d'une longueur importante de cette section et limite d'autant la longueur de la zone de maintien à température où se produit la diffusion du fer de la bande dans le zinc, ce qui oblige à recourir à des températures plus élevées. Il est d'autre part bien connu que le risque au poudrage lors de l'emboutissage diminue lorsque la température de maintien est réduite et que la durée de maintien est allongée.

La présente invention a pour but de remédier à cette situation en proposant un cycle thermique qui assure d'excellentes conditions d'exécution du traitement de galvannealing: au lieu des cycles que l'on pratique actuellement, le procédé de l'invention réalise un cycle "carré" avec une longue durée de maintien à une température qui peut être relativement basse étant donné la longue durée du traitement.

Le procédé de traitement continu d'une bande d'acier galvanisée au trempé, objet de la présente invention, est caractérisé en ce que, après l'opération d'essorage de la bande à la sortie du bain de zinc, on réchauffe rapidement la bande jusqu'à une température comprise entre 460°C et 600°C avec une densité de puissance de chauffage supérieure à 180 kW/m2 par face de produit, en ce qu'on maintient la bande à température sensiblement constante pendant une durée comprise entre 10 secondes et 30 secondes, en ce que l'on refroidit ensuite rapidement la bande jusqu'à une température inférieure à 420°C avec une densité de puissance de refroidissement supérieure à 100 kW/m2 par face de produit.

La température à laquelle on porte la bande dépend de la nuance de l'acier traité, à l'instar de ce qui se passe dans l'opération de galvannealing traditionnelle; en pratique, elle peut cependant être un peu moins élevée et se situer par exemple entre 460 et 560°C.

La densité de puissance de chauffage -respectivement de refroidissement- qui est exprimée en kW/m2 est une notion bien connue des praticiens, et notamment des praticiens du traitement thermique des tôles d'acier. On peut aisément convertir la densité de puissance en vitesse de variation de la température, en fonction de l'épaisseur du produit.

Par exemple, une densité de puissance de chauffage de 180 kW/m2 par face de produit signifie une vitesse de chauffage de 100°C/s pour une tôle de 0,7 mm d'épaisseur, et de 60°C/s pour une tôle de 1,25 mm d'épaisseur. D'un autre côté, une densité de puissance de refroidissement de 100 kW/m2 par face de produit signifie une vitesse de refroidissement de 54°C/s pour une épaisseur de 0,7 mm et de 30°C/s pour une tôle de 1,25 mm.

Suivant une modalité avantageuse du procédé de l'invention, on assure le chauffage rapide de la bande au moyen d'un four à induction à très haute fréquence, par exemple comprise entre 100 kHz et 500 kHz; cette modalité permet d'atteindre des densités de puissance très grandes et de ce fait de réaliser des vitesses très élevées de chauffage, par exemple déjà de 150°C/s pour une bande de 0,7 mm d'épaisseur dans un four à 100 kHz.

Suivant une variante préférentielle de cette modalité, on combine l'emploi d'un four à induction à très haute fréquence avec celui d'un inducteur à spire unique par exemple constitué d'une feuille de cuivre entourant la bande. Cette variante avantageuse améliore la distribution transversale des températures dans la bande: le problème des variations périodiques de la température selon la largeur de la bande disparait et les bords sont réchauffés à la même température que la partie centrale.

Encore suivant l'invention, la zone de maintien à température est constituée par une enceinte éventuellement pourvue de moyens de réchauffage tels que des brûleurs à gaz pour apporter des calories destinées à compenser des pertes locales de chaleur.

Suivant encore l'invention, à la sortie de la zone de maintien à température, on refroidit la bande jusqu'à une température inférieure à 350°C. Dans une modalité avantageuse du procédé, on règle les paramètres de fonctionnement du système de refroidissement pour assurer une densité de refroidissement supérieure à 125 kW/m² par face de produit.

Dans une mise en oeuvre pratique de l'invention, on assure le refroidissement rapide de la bande au moyen de gicleurs à brouillard eau/air.

Il est à remarquer que l'élévation de température par chauffage à induction permet, comme on le sait déjà, un meilleur contrôle de l'opération du traitement de galvannealing, pour autant que la distribution des températures dans la bande soit la plus homogène possible à la sortie du four, ce qui dépend des conditions à la sortie du bain de zinc. Dans cette optique, il peut s'avérer utile, toujours suivant l'invention, d'insérer entre la section d'élévation rapide de la température et la zone de maintien à température, une section d'homogénéisation de températures, par exemple équipée de brûleurs disposés en travers de la bande et pourvus de moyens individuels de réglage de l'alimentation.

On va maintenant décrire de façon plus détaillée une modalité de réalisation d'une installation conforme à l'invention, en faisant référence aux dessins annexés dans lesquels la :
- Fig. 1: montre une installation typique de l'état actuel de la technique de galvannealing; la
- Fig. 2: représente une modalité de réalisation de l'invention, et la
- Fig. 3: représente les diagrammes température/temps du cycle thermique objet de l'invention et d'un cycle thermique conventionnel.

Ces figures constituent bien entendu des représentations schématiques, dans lesquelles on n'a volontairement reproduit que les éléments nécessaires à la compréhension de l'invention. Par souci de clarté, des éléments identiques ou analogues sont désignés par les mêmes repères numériques dans toutes les figures.

On se réfère en premier lieu à la Fig. 1, qui montre une installation de traitement d'une bande d'acier galvanisée, typique de la technique actuelle.

La bande d'acier 1 provenant d'un four de recuit, plonge dans un bain de zinc fondu 2 contenu dans une cuve de galvanisation 3. La bande 1 est déviée par un premier rouleau de renvoi 4, et elle quitte le bain de zinc 2 en direction verticale, guidée par les rouleaux 5. A la sortie du bain de zinc 2, elle traverse un dispositif d'essorage 6, constitué par des couteaux d'air, qui règle l'épaisseur de la couche de zinc sur la bande d'acier 1.

Ainsi revêtue, la bande d'acier 1 décrit successivement une trajectoire verticale ascendante jusqu'à un deuxième rouleau de renvoi 7, une trajectoire horizontale jusqu'à un troisième rouleau de renvoi 8, puis une trajectoire verticale descendante vers une opération ultérieure.

Dans la partie inférieure de la trajectoire verticale ascendante, c'est-à-dire peu après le dispositif d'essorage 6, est disposé un four comportant une section de chauffage composée des zones 9 et 10 suivie d'une section de maintien à température 11. Ce four permet d'opérer le chauffage de la bande et son maintien à la température choisie pour provoquer la migration du fer dans le zinc qui caractérise le traitement de galvannealing. Tout ou partie de ce four est rétractable afin de pouvoir produire des bandes d'acier galvanisées de manière conventionnelle, sans traitement de galvannealing; en particulier, ce four peut faire place à d'autres engins, tels que par exemple une installation de fleurage minimum, souvent utilisée en galvanisation classique. La température de la bande est d'environ 450°C après l'essorage; par l'opération de galvannealing dans le four, elle est élevée jusqu'à 460°C à 600°C suivant la nuance d'acier traité.

Au-dessus du four, c'est-à-dire dans la partie supérieure de la trajectoire verticale ascendante, l'installation conventionnelle comporte un dispositif 12 de refroidissement de la bande d'acier galvanisée, qui se compose généralement d'un groupe de ventilateurs de soufflage d'air. Ces dispositifs assurent le refroidissement de la bande galvanisée, éventuellement après galvannealing, jusqu'à une température suffisamment basse pour éviter qu'elle colle sur les rouleaux de renvoi 7.

Dans une telle installation, le cycle thermique s'écarte notablement du cycle carré, ce qui rend l'opération de galvannealing mal contrôlable. Il en résulte notamment des difficultés concernant d'une part la régulation du traitement et d'autre part la maîtrise de la composition de l'alliage fer - zinc, en particulier sur des bandes d'acier épaisses avec une faible épaisseur de zinc.

Ces problèmes sont résolus par l'installation qui fait l'objet de l'invention, dont une modalité de réalisation est illustrée dans la Fig. 2 et décrite ci-dessous.

Cette modalité ne diffère pas de la technique antérieure en ce qui concerne la galvanisation proprement dite de la bande, ainsi que l'essorage de la couche de zinc.

La différence essentielle porte sur le four de galvannealing qui, conformément à l'invention, comporte une courte section 10 de chauffage rapide de la bande d'acier galvanisée, suivie d'une courte zone 13 d'égalisation de températures et d'une longue zone 11 de maintien à température sensiblement constante; à la sortie du four est disposée une section 14 de refroidissement rapide équipée de gicleurs à brouillard eau/air.

Comme il a été dit plus haut, la longueur de la trajectoire verticale ascendante (4,7) ne peut actuellement pas dépasser une cinquantaine de mètres, notamment en raison de vibrations transversales de la bande et de la difficulté de régler l'épaisseur du revêtement. Dans les installations conventionnelles telles que représentées à la figure 1, étant donné la présence d'un long dispositif de refroidissement 12 avant le premier rouleau de renvoi 7 et la longueur du four de chauffage 10 l'espace disponible pour la zone de maintien à température 11 est limité.

En raccourcissant très sensiblement les sections de chauffage et de refroidissement de la bande, l'invention permet d'allonger fortement la durée du maintien à température, ce qui d'une part facilite le réglage des températures et la conduite du traitement et d'autre part permet d'appliquer un maintien long à température moins élevée que dans l'opération classique, ce qui est favorable pour les propriétés du revêtement.

Cette différence dans les cycles thermiques du traitement classique de galvannealing et du traitement suivant l'invention est illustrée à la figure 3 qui donne le diagramme température/temps respectivement des deux opérations.

Sur ce diagramme où les températures sont en ordonnée et le temps en abscisse, le tronçon AB représente le léger refroidissement qui affecte la bande à la sortie du bain de zinc en A et le tronçon EF illustre la diminution de température qui suit le refroidissement forcé avant le contact avec le rouleau de renvoi 7.

Le cycle thermique classique BCDE met en évidence l'évolution lente de la température du produit, difficile à contrôler. De son côté, le cycle de l'invention avec ses tronçons BG de chauffage rapide et HE de refroidissement accéléré permet un long maintien GH à température constante.

A titre d'exemple de mise en oeuvre du procédé de l'invention, on citera le traitement de galvannealing d'une bande en acier à 0,005 % C, 0,110 % Mn, 0,009 % Ti et 0,015 % Nb, bande de 1500 mm de largeur et 0,7 mm d'épaisseur, circulant à la vitesse de 120 m/min.

A la sortie du bain de zinc, la bande se refroidit légèrement, passant de 460°C à 445°C à son entrée dans un four à induction dont la densité de chauffage est de 190 kW/m² et qui élève la température à 490°C; la bande est maintenue à cette température pendant 15,5 secondes, après quoi elle est soumise à un refroidissement intense dans une enceinte de 3 m de longueur dont la première partie est équipée d'une batterie de gicleurs eau/air dont la puissance de refroidissement est de 180 kW/m² par face de produit; la température de la bande à la sortie de l'enceinte est de 330°C.

## Revendications

1. Procédé de traitement continu d'une bande d'acier galvanisée au trempé, caractérisé en ce que, après l'opération d'essorage de la bande à la sortie du bain de zinc, on réchauffe rapidement la bande jusqu'à une température comprise entre 460°C et 600°C avec une densité de puissance de chauffage supérieure à 180 kW/m2 par face de produit, en ce qu'on maintient la bande à température sensiblement constante pendant une période comprise entre 10 secondes et 30 secondes, en ce que l'on refroidit ensuite rapidement la bande jusqu'à une température inférieure à 420°C avec une densité de puissance de refroidissement supérieure à 100 kW/m2 par face de produit.

2. Procédé de traitement suivant la revendication 1, caractérisé en ce que l'on assure le chauffage rapide de la bande au moyen d'un four à induction à fréquence comprise entre 100 kHz et 500 kHz.

3. Procédé de traitement suivant la revendication 2, caractérisé en ce que l'on assure le chauffage en combinant l'emploi du four à induction avec celui d'un inducteur à spire unique par exemple constitué d'une feuille de cuivre entourant la bande.

4. Procédé de traitement suivant l'une ou l'autre des revendications 1 à 3, caractérisé en ce que l'on assure le maintien à température dans une enceinte éventuellement pourvue de moyens de réchauffage tels que des brûleurs à gaz.

5. Procédé de traitement suivant l'une ou l'autre des revendications 1 à 4, caractérisé en ce que l'on refroidit rapidement la bande jusqu'à une température inférieure à 350°C.

6. Procédé de traitement suivant l'une ou l'autre des revendications 1 à 5, caractérisé en ce que l'on refroidit rapidement la bande avec une densité de puissance de refroidissement supérieure à 125 kW/m² par face de produit.

7. Procédé de traitement suivant l'une ou l'autre des revendications 1 à 6, caractérisé en ce que l'on assure le refroidissement rapide de la bande au moyen de gicleurs à brouillard eau/air.

8. Installation de traitement continu d'une bande d'acier galvanisée, qui comporte une cuve contenant un bain de zinc, des rouleaux de renvoi définissant une trajectoire verticale ascendante de la bande, ainsi que des moyens essoreurs placés après la sortie de ladite cuve sur ladite trajectoire verticale ascendante de la bande, caractérisée en ce qu'elle comporte successivement des moyens de chauffage rapide de la bande constitués par un four à induction à fréquence comprise entre 100 kHz et 500 kHz, des moyens de maintien de la bande à une température sensiblement constante, et des moyens de refroidissement rapide constitués par des gicleurs à brouillard eau/air, tous moyens situés le long de la trajectoire verticale ascendante de la bande.

## Claims

1. Process for the continuous treatment of a hot-dip galvanized steel strip, characterized in that, after the operation of wiping the strip as it leaves the zinc bath, the strip is rapidly reheated to a temperature of between 460°C and 600°C with a heating power density of greater than 180 kW/m² per side of the product, in that the strip is maintained at an approximately constant temperature for a period of between 10 seconds and 30 seconds and in that the strip is then rapidly cooled to a temperature below 420°C with a cooling power density of greater than 100 kW/m² per side of the product.

2. Treatment process according to Claim 1, characterized in that the strip is rapidly heated by means of an induction furnace operating at a frequency of between 100 kHz and 500 kHz.

3. Treatment process according to Claim 2, characterized in that the heating is provided by combining the use of the induction furnace with that of a one-turn inductor, consisting, for example, of a copper sheet surrounding the strip.

4. Treatment process according to any one of Claims 1 to 3, characterized in that the temperature is maintained in a chamber optionally provided with heating means, such as gas burners.

5. Treatment process according to any one of Claims 1 to 4, characterized in that the strip is rapidly cooled down to a temperature below 350°C.

6. Treatment process according to any one of Claims 1 to 5, characterized in that the strip is rapidly cooled with a cooling power density of greater than 125 kW/m² per side of the product.

7. Treatment process according to any one of Claims 1 to 6, characterized in that the strip is rapidly cooled by means of water/air mist jets.

8. Plant for the continuous treatment of a galvanized steel strip, which includes a tank containing a zinc bath, guide rollers defining an ascending vertical path for the strip, and wiping means placed after the exit of the said tank on the said ascending vertical path for the strip, characterized in that it includes, in succession, means for rapidly heating the strip, consisting of an induction furnace operating at a frequency of between 100 kHz and 500 kHz, means for maintaining the strip at an approximately constant temperature, and rapid cooling means consisting of water/air mist jets, all the means lying along the ascending vertical path for the strip.

## Patentansprüche

1. Verfahren zur kontinuierlichen Behandlung von feuerverzinktem Stahlband, dadurch gekennzeichnet, daß man das Band nach der Abstreifstufe am Austritt aus dem Zinkbad rasch mit einer Heizleistungsdichte von mehr als 180 kW/m² Produktfläche wieder bis auf eine Temperatur zwischen 460°C und 600°C erhitzt, daß man das Band für einen Zeitraum zwischen 10 Sekunden und 30 Sekunden auf einer im wesentlichen konstanten Temperatur hält und daß man dann das Band rasch mit einer Kühlleistungsdichte von mehr als 100 kW/m² Produktfläche auf eine Temperatur unter 420°C abkühlt.

2. Behandlungsverfahren nach Anspruch 1, dadurch gekennzeichnet, daß man das rasche Erhitzen des Bandes mittels eines Induktionsofens mit einer Frequenz zwischen 100 kHz und 500 kHz bewirkt.

3. Behandlungsverfahren nach Anspruch 2, dadurch gekennzeichnet, daß man das Erhitzen durch kombinierte Anwendung des Induktionsofens und einer beispielsweise aus Kupferfolie bestehenden, das Band umhüllenden Induktionsspule mit einer einzigen Windung bewirkt.

4. Behandlungsverfahren nach einem der Ansprüche 1 bis 3, dadurch gekennzeichnet, daß man die Aufrechterhaltung der Temperatur in einer gegebenenfalls mit Wiedererhitzungsmitteln wie Gasbrennern versehenen Umgebung bewirkt.

5. Behandlungsverfahren nach einem der Ansprüche 1 bis 4, dadurch gekennzeichnet, daß man das Band rasch bis auf eine Temperatur unter 350°C abkühlt.

6. Behandlungsverfahren nach einem der Ansprüche 1 bis 5, dadurch gekennzeichnet, daß man das Band rasch mit einer Kühlleistungsdichte von mehr als 125 kW/m² Produktfläche abkühlt.

7. Behandlungsverfahren nach einem der Ansprüche 1 bis 6, dadurch gekennzeichnet, daß man die rasche Abkühlung des Bandes mittels einen Wasser/Luftnebel versprühender Düsen bewirkt.

8. Vorrichtung zur kontinuierlichen Behandlung von verzinktem Stahlband mit einem ein Zinkbad enthaltenden Behälter, mit einen vertikal ansteigenden Weg für das Band definierenden Umlenkwalzen sowie mit nach dem Austritt des Bandes aus besagtem Behälter auf besagtem vertikal ansteigendem Weg angeordneten Abstreifern, dadurch gekennzeichnet, daß sie nacheinander Mittel zur raschen Erhitzung des Bandes, die aus einem Induktionsofen mit einer Frequenz zwischen 100 kHz und 500 kHz bestehen, Mittel zum Halten des Bandes auf einer im wesentlichen konstanten Temperatur und aus einen Wasser/Luftnebel versprühenden Düsen bestehende Mittel zur raschen Abkühlung umfaßt, wobei sämtliche Mittel entlang des vertikal ansteigenden Weges des Bandes angeordnet sind.
